# EUROPÄISCHE PATENTSCHRIFT

(11) **EP 1 219 916 B1**
(45) Veröffentlichungstag und Bekanntmachung des Hinweises auf die Patenterteilung: **09.08.2006**
(21) Anmeldenummer: 01204893.0
(22) Anmeldetag: 17.12.2001
(51) Int. Cl.: F41H 5/04

(54) **Ballistische Weste**
Bullet-proof vest
Gilet pare-balles

(30) Priorität: 19.12.2000 EP 00204641
(43) Veröffentlichungstag der Anmeldung: 03.07.2002
(73) Patentinhaber: DSM IP Assets B.V., 6411 TE Heerlen (NL)
(72) Erfinder: Lindemulder, Jan Lodewijk, 6211 XP Maastricht (NL)
(74) Vertreter: Mooij, Johannes Jacobus

(56) Entgegenhaltungen:
- WO-A-00/37876
- WO-A-97/49546
- WO-A-99/21446
- US-A- 6 151 710

## Beschreibung

Die Erfindung betrifft eine ballistische Weste mit Schutzfaktor SK 1 und einem Oberflächengewicht zwischen 3,7 und 4,1 kg/m² und die einen Stapel flexibler Päckchen enthält, die aus unidirektionalen Schichten zusammengesetzt sind, bestehend größtenteils aus einem ersten Fasertyp, nämlich Polybenzoxazol (PBO), wobei die Fasern in einer unidirektionalen Schicht hauptsächlich parallel verlaufen und zu den Fasern der benachbarten Schicht einen Winkel bilden, der größer ist als 0 Grad. Eine derartige Weste ist aus der WO 97 49546 A, welche eine grundlage für der Oberbegriff des Anspruches 1 bildet, bekannt.

Ballistische Westen, die aus unidirektionalen PBO-Faserschichten bestehen und sich durch einen SK1-Schutzfaktor, i.e. durchschusshemmend gegen 9 mm Geco-Stahlmantel Munition auf 410 m/s, auszeichnen, sind dem Markt bekannt. Zur Erlangung des SK 1-Schutzfaktors ist ein Oberflächengewicht von ca. 3,7 kg/m² erforderlich.

Der Nachteil einer solchen Weste liegt in den hohen Kosten für Päckchen von unidirektionalen Schichten aus PBO-Faser.

Das Ziel der Erfindung ist die Entwicklung einer Weste, die höchstens 2,6 kg/m² unidirektionale Schichten aus PBO-Faser enthält, wobei der SK 1-Schutzfaktor gewahrt bleibt und das Oberflächengewicht um nicht mehr als 10% zunimmt.

Dieses Ziel wird dadurch erreicht, dass die Weste an Schussseite aus Päckchen von Schichten eines zweiten Fasertyps besteht, wobei diese Päckchen von Schichten des zweiten Fasertyps 40-80 Gewichtsprozent der Weste bilden und vornehmlich Aramid- oder HPPE-Fasern enthalten. Bei der Herstellung der Schichten des zweiten Fasertyps verdienen HPPE-Fasern den Vorzug.

So wird erreicht, dass eine Weste entsteht, die bei einem Oberflächengewicht von 3,7 bis 4,1 kg/m² und einem SK 1-Schutzfaktor höchstens 2,46 kg/m² PBO UD enthält.

Oberflächengewicht ist hier definiert wie das Gewicht der Weste pro Quadratmeter.

Wie sich überraschenderweise herausstellte, benötigt man bei der Substitution von PBO durch Aramid oder HPPE an der Schussseite der Weste weniger Aramid oder HPPE, als angesichts des Gewichts einer kompletten Aramid- bzw. HPPE-Weste mit SK 1-Schutzfaktor zu erwarten gewesen wäre.
Die Päckchen von Schichten des zweiten Fasertyps bilden 40-80 Gewichtsprozent der Weste. Bei einem Gewichtsprozentsatz unter 40% fällt der Preisvorteil im Falle einer kompletten PBO-Weste zu gering aus. Liegt der Gewichtsprozentsatz höher als 80%, so benötigt man zur Erlangung des SK 1-Schutzfaktors eine so große Menge Aramid oder HPPE, dass das Oberflächengewicht der Weste den Wert von 4,1 kg/m² übersteigt.

Unter HPPE-Fasern versteht man gestreckte ultrahohe Molekular-Polyethylenfasern. Ultrahohe Molekular-Polyethylenfasern bestehen aus Polyethylen mit einem durchschnittlichen Molgewicht von mindestens 500 000 kg/kmol. Das Molgewicht beträgt vorzugsweise mehr als 2 000 000 kg/kmol.

Das Kürzel "SK 1-Schutz" bedeutet, dass die Weste den durch die Norm der Deutschen Schutzklasse 1 gestellten Anforderungen entspricht.

Im Allgemeinen besteht eine Weste aus einem Stapel von Päckchen aus starken Fasern. Diese Päckchen können aus zwei oder mehr Schichten unidirektionaler Fasern aufgebaut sein. Dabei verlaufen die Fasern meist parallel und bilden zu den Fasern einer benachbarten Schicht einen Winkel, der größer als 0 Grad ist. Ein Päckchen sollte vorzugsweise aus zwei oder vier Schichten bestehen.

Die Weste umfasst vorzugsweise 50-70 Gewichtsprozent Schichten der zweiten Sorte. Dadurch wird erreicht, dass das Gewicht um weniger als 5% von dem einer Weste abweicht, die ganz aus PBO-Schichten zusammengesetzt ist.

Unter "Fasern" verstehen wir hier gestreckte Objekte, deren Länge bedeutend größer ist als ihre Breite oder Stärke. Fasern enthalten kontinuierliche Mono- und Multifilamente wie Stapel- oder Schnittfasern.

Die Bezeichnung "starke Fasern" deutet in dieser Neuentwicklung in der Regel Fasern mit einer Stärke von mindestens 6 dN/tex, einem Modulus von mindestens 130 dN/tex und einer Bruchenergie von mindestens 8 J/g an. Den Vorzug verdienen starke Fasern, Fasern mit einer Stärke von mindestens 10 dN/tex, einem Modulus von mindestens 200 dN/tex und einer Bruchenergie von mindestens 20 J/g. Größeren Vorzug verdienen Fasern mit einer Stärke von mindestens 16 dN/tex, einem Modulus von mindestens 400 dN/tex und einer Bruchenergie von mindestens 27 J/g. Den größten Vorzug jedoch verdienen Fasern mit einer Stärke von mindestens 28 dN/tex, einem Modulus von mindestens 1200 dN/tex und einer Bruchenergie von mindestens 40 J/g erwiesen. Als starke Fasern kommen sowohl Aramid- als auch HPPE-Fasern in Frage. Bevorzugt werden HPPE-Fasern.

### BEISPIELE

Die Norm Schutzklasse 1 (Oktober 2000) besteht aus 6 Tests:
Munition 9 mm, Geco-Stahlmantel auf 410 ± 10 m/s, Weible Plastilin:
   - Beschuss 90° (senkrecht) bei Zimmertemperatur
   - Beschuss 90° bei einer Temperatur von 70° C
   - Beschuss 90° bei einer Temperatur von -20° C
   - Beschuss bei Zimmertemperatur (unter 25° C)
   - Aufgesetzter Schuss (100 N), Winkel 90° bei Zimmertemperatur
   - Beschuss auf Verbund, der 30 Minuten in Wasser eingetaucht wurde, Winkel 90°.

Munition 9mm para Geco Steel Jacket.

Alle Westen werden dem SK 1-Normtest unterzogen. Die in den Beispielen und den Vergleichenden Experimenten an erster Stelle genannten Päckchen befinden sich an der Schussseite der Weste. Die Ergebnisse des SK 1-Tests werden in Tabelle 1 aufgeführt. Ein "+" bedeutet das die Norm Schutzklasse 1 eirreicht wurde.

### Materialien

Als PBO-Faser wurde Zylon® von Toyobo verwendet.
Als HPPE-Faser wurde Dyneema® SK 76 verwendet.
a) Zylon UD SB, ein Päckchen von zwei (0/90) Schichten unidirektionalem PBO, an beiden Seiten mit einem PE-Film versehen; Oberflächengewicht 97 g/m².
b) Dyneema UD SB21, ein Päckchen von vier (0/90/90/0) Schichten unidirektionalen HPPE-Fasern (Dyneema SK 76), an beiden Seiten mit einem PE-Film versehen; Oberflächengewicht 145 g/m².

### Beispiel 1

15 Päckchen Dyneema UD SB21 (2,18 kg/m²) + 16 Päckchen Zylon UD (1,55 kg/m²) = 3,73 kg/m². Dieser Wert entspricht 58 Gewichtsprozent HPPE und 42 Gewichtsprozent PBO eines Oberflächengewichts, das mit nahezu 100% PBO übereinstimmt.

### Vergleichendes Experiment A

Dyneema UD SB21, 34 Päckchen = 4,93 kg/m²

### Vergleichendes Experiment B

Zylon UD SB, 38 Päckchen = 3,7 kg/m²

### Vergleichendes Experiment C

16 Päckchen Zylon UD + 16 Päckchen Dyneema UD SB21 (1,57 + 2,2 = 3,89 kg/m²)

### Vergleichendes Experiment D

16 Päckchen Zylon UD + 15 Päckchen Dyneema UD SB21 (1,57 + 2,17 = 3,75 kg/m²)

### Vergleichendes Experiment E

16 Päckchen Zylon UD + 16 Päckchen Dyneema UD SB21 (1,57 + 2,3 = 3,9 kg/m²)

### Vergleichendes Experiment F

18 Päckchen Zylon UD + 16 Päckchen Dyneema UD SB21 (1,75 + 2,32 = 4,07 kg/m²)

### Vergleichendes Experiment G

20 Päckchen Zylon UD + 16 Päckchen Dyneema UD SB21 (1,96 + 2,32 = 4,3 kg/m²)

**Tabelle 1**

| Beispiel / Vergleichendes Experiment | SK 1 |
|---|---|
| 1 | + |
| A | + |
| B | + |
| C | - |
| D | - |
| E | - |
| F | - |
| G | + |

Wie die Beispiele und Vergleichenden Experimente zeigen, konnte der SK 1-Schutzfaktor für eine Weste von weniger als 4,1 kg/m² und weniger als 70 Gewichtsprozent PBO-Fasern in der Zusammenstellung von Beispiel 1 erreicht werden.

## Patentansprüche

1. Ballistische Weste mit einem SK 1-Schutzfaktor, i.e. durchschusshemmend gegen 9 mm Geco-Stahimantel Munition auf 410 m/s, und einem Oberflächengewicht zwischen 3,7 und 4,1 kg/m², enthaltend einen Stapel flexibler Päckchen mit unidirektional angeordneten Schichten, diese hauptsächlich bestehend aus einem ersten Fasertyp, nämlich PBO-Fasern, wobei die Fasern in einer unidirektionalen Schicht hauptsächlich parallel verlaufen und zu den Fasern der benachbarten Schicht einen Winkel bilden, der 0 Grad übersteigt, **dadurch gekennzeichnet, dass** die Weste an Schussseite aus Päckchen von Schichten eines zweiten Fasertyps besteht, wobei diese Päckchen von Schichten des zweiten Fasertyps 40-80 Gewichtsprozent der Weste bilden und vornehmlich Aramid- oder HPPE-Fasern enthalten.

2. Ballistische Weste nach Anspruch 1, in der die Päckchen von Schichten des zweiten Fasertyps 50-70 Gewichtsprozent der Weste bilden.

3. Ballistische Weste nach Anspruch 1 oder 2, in der die Schichten des zweiten Typs vornehmlich HPPE-Fasern enthalten.

## Claims

1. Ballistic resistant vest with SK 1 protection factor, i.e. stops 9 mm Geco steel jacket ammunition at 410 m/s, and a surface weight between 3.7 and 4.1 kg/m², including a stack of flexible packets with unidirectionally arranged layers, these mainly consisting of a first fibre type, namely PBO fibres, the fibres in any one unidirectional layer mainly extending in a parallel direction and forming an angle exceeding 0 degree to the fibres of the adjacent layer, **characterized in that** the vest consists on the projectile side of packets of layers of a second fibre type, these packets of layers of a second fibre type forming 40-80 per cent by weight of the vest and chiefly including aramid or HPPE fibres.

2. Ballistic resistant vest according to Claim 1 wherein the packets of layers of a second fibre type form 50-70 per cent by weight of the vest.

3. Ballistic resistant vest according to Claim 1 or 2, wherein the layers of the second type chiefly include HPPE fibres.

## Revendications

1. Gilet pare-balles avec un facteur de protection SK 1, c'est-à-dire résistant à la pénétration à 410 m/s d'une munition 9 mm de Geco à chemise acier, et un grammage compris entre 3,7 et 4,1 kg/m², comprenant un empilement de petits paquets flexibles, faits de couches unidirectionnelles rassemblées constituées principalement d'un premier type de fibre, à savoir des fibres de PBO, dans lequel les fibres sont principalement orientées parallèlement dans une couche unidirectionnelle, et forment avec les fibres de la couche voisine un angle supérieur à 0 degré **caractérisé en ce que** le gilet est constitué du côté impact de petits paquets de couches d'un deuxième type de fibres, dans lequel ces petits paquets de couches du deuxième type de fibres constituent 40 à 80 % du poids du gilet, et contiennent principalement des fibres d'aramide ou de HPPE.

2. Gilet pare-balles selon la revendication 1, dans lequel les petits paquets de couches du deuxième type de fibres constituent 50 à 70 % du poids du gilet.

3. Gilet pare-balles selon la revendication 1 ou 2, dans lesquels les couches du deuxième type contiennent principalement des fibres de HPPE.
